# EUROPÄISCHE PATENTSCHRIFT

(11) **EP 0 358 071 B1**
(45) Veröffentlichungstag und Bekanntmachung des Hinweises auf die Patenterteilung: **11.01.1995**
(21) Anmeldenummer: 89115796.8
(22) Anmeldetag: 26.08.1989
(51) Int. Cl.: G03C 7/392, G03C 7/305

(54) **Fotografisches Aufzeichnungsmaterial**
Photographic-recording material
Matériau de reproduction photographique

(30) Priorität: 08.09.1988 DE 3830512
(43) Veröffentlichungstag der Anmeldung: 14.03.1990
(73) Patentinhaber: Agfa-Gevaert AG, 51373 Leverkusen (DE)
(72) Erfinder: Matejec, Reinhart, Dr., D-5090 Leverkusen 1 (DE); Odenwälder, Heinrich, Dr., D-5090 Leverkusen 3 (DE); Öhlschläger, Hans, Dr., D-5060 Bergisch Gladbach 2 (DE); Wolff, Erich, Dr., D-5650 Solingen (DE)

(56) Entgegenhaltungen:
- EP-A- 0 117 511
- EP-A- 0 154 293
- PATENT ABSTRACTS OF JAPAN vol. 12, no. 19 (P-657)(2866) 21 Januar 1988,& JP-A-62 175749

## Beschreibung

Die Erfindung betrifft ein farbfotografisches Silberhalogenidmaterial von Negativ-Typ mit verbesserter Empfindlichkeit.

Es ist bekannt, mit Hilfe sogenannter DAR- und FAR-Kuppler (development accelerator releasing bzw. fogging agent releasing coupler), die bei der Kupplungsreaktion mit dem Entwickleroxidationsprodukt entweder einen Entwicklungsbeschleuniger oder ein Schleiermittel abspalten, die Empfindlichkeit von fotografischen Silberhalogenidmaterialien zu erhöhen. Zu diesen Kupplern zählen auch solche Verbindungen, die einen Verbindungsteil abspalten, der sowohl eine Hydrazidgruppe (Schleiermittel) und eine Haftgruppe für die Adsorption am Silberhalogenidkorn aufweist (DE-A 33 33 355, 3 410 616, EP-A-0 118 087, 0 147 765 und US-A-4 656 123). Die so erreichte Empfindlichkeitssteigerung ist aber für viele Anwendungszwecke noch nicht ausreichend.

Aufgabe der vorliegenden Erfindung war es daher, solche Zusätze für fotografische Materialien bereitzustellen, mit denen eine weitere Steigerung der Empfindlichkeit erzielt werden kann.

Es wurde nun überraschenderweise gefunden, daß eine solche Empfindlichkeitssteigerung erreicht wird, wenn man Verbindungen mit wenigstens einer kornaktiven Haftgruppe und wenigstens einer latenten Schleiermittelgruppe vor der bildmäßigen Belichtung am Silberhalogenidkorn adsorbiert.

Gegenstand der Erfindung ist daher ein farbfotografisches Silberhalogenidmaterial vom Negativtyp, bei dem wenigstens eine Silberhalogenidemulsionsschicht eine Verbindung der Formel

A―(Z)ₙ―S* (I)

am Silberhalogenidkorn adsorbiert enthält,
wobei
- A: eine kornaktive Haftgruppe der Formeln IIa bis IId:
- Z₁: die restlichen Glieder zur Vervollständigung eines vorzugsweise 5- oder 6-gliedrigen Ringes, der wenigstens ein weiteres Heteroatom wie ein Stickstoff- oder Schwefelatom enthält und gegebenenfalls benzo- oder naphthokondensiert ist,
- Z₂: die restlichen Glieder zur Vervollständigung eines vorzugsweise 5- oder 6-gliedrigen Ringes, der gegebenenfalls benzo- oder naphthokondensiert ist,
- X: -NH₂, -NHR, -NH-NH₂, -NH-NHR, -SR,
- Y: -S-, -NH-, -NR-,
- B, D: Wasserstoff, R oder gemeinsam die restlichen Glieder eines 5- oder 6-gliedrigen Ringes,
- R: einen aliphatischen, aromatischen oder heterocyclischen Rest,
- Z: ein zweiwertiges Zwischenglied,
- S*: eine latente Schleiermittelgruppe, die bei der Farbentwicklung zum aktiven Schleiermittel (S) wird, und
- n: 0 oder 1 bedeuten.

Bevorzugte zweiwertige Zwischenglieder Z sind Alkylengruppen, Arylengruppen, -COCH₂-, -COCH₂-S-, -COCH₂-O-,

Bevorzugte latente Schleiermittelgruppen S* entsprechen den Formeln IIIa bis IIIc:
wobei in Formel IIIc einer der Reste R₅, R₆,R₇ oder R₈ die Verknüpfungsstelle für den Rest A-(Z)ₙ- ist.

Dabei bedeuten R₁ Wasserstoff, Halogen, Alkyl, Alkoxy,
- R₂: eine Acylgruppe, beispielsweise -CHO, -COR₉, -COOR₉, -CONH₂, -CONHR₉, -SO₂R₉, -PO(R₉)₂, -PO(OR₉)₂,
- R₃: Wasserstoff, Halogen, Alkyl, Alkoxy,
- R₄: Wasserstoff, Halogen, Alkyl, Alkoxy, Acylamino, Nitro oder Sulfonyl,
- R₅: Wasserstoff, -CONHR₉, -NHCOR₉, -SO₂NHR₉, -NHCOOR₉, -NHSO₂R₉, -NHCONHR₉,
- R₆: Wasserstoff oder Alkyl,
- R₇: Wasserstoff oder Acyl wie -COR₉, -COOR₉, -CONHR₉, SO₂NHR₃ oder
- R₆ und R₇: zusammen die restlichen Glieder eines heterocyclischen Ringes oder zusammen mit dem Stickstoffatom eine Azomethingruppe
- R₈: Wasserstoff, Alkoxy oder Acylamino,
- R₈ und R₆: zusammen die restlichen Glieder eines heterocyclischen Ringes, z.B. eines Imidazol- oder Pyridonringes, der mit dem Naphtholring kondensiert ist,
- R₉: eine gegebenenfalls substituierte aliphatische oder olefinische, cycloaliphatische oder cycloolefinische, aromatische oder heterocyclische Gruppe,
- R₁₀: Wasserstoff, Alkyl, Aryl,
- R₁₁: Alkyl, Aryl oder Hetaryl und
- L: eine zweiwertige Gruppe, die eine mit der Hydrazingruppe verknüpfte -CO-Gruppe enthält, z.B. oder

Ganz besonders bevorzugt entspricht die Verbindung I der Formel (IV)
worin
- L₁: C₁-C₆-Alkylen,
- L₂: ein Schwefelatom,
- R₁₂: einen heterocyclischen, stickstoffhaltigen Rest,
- p: 0 oder 1 und
- q: 0 oder 1 bedeuten.

Bevorzugte heterocyclische Reste R₁₂ sind 2-Mercapto-1,3,4-thiadiazol-5-yl, 1-Amino-2-mercapto-1,3,4-triazol-5-yl, 1-Methyl-2-mercapto-1,3,4-triazol-5-yl, 2-Mercapto-5-phenyl-1,3,4-triazol-1-yl, 1,2,3-Triazol-4-yl, 2-Mercapto-4-methyl-1,3-thiazol-5-yl, Benztriazol-5-yl, Imidazol-2-yl und 1,3,4-triazol-2-yl.

Die Verbindungen der Formel I bzw. IV werden der Silberhalogenidemulsion vorzugsweise nach der spektralen Sensibilisierung und zwar insbesondere in Mengen von 0,005 bis 1 mMol/Mol AgNO₃, vorzugsweise 0,01 bis 0,1 mMol/Mol AgNO₃ zugegeben.

Enthält das fotografische Material lichtempfindliche Schichten gleicher spektraler Sensibilisierung aber unterschiedlicher Empfindlichkeit, werden die Verbindungen I bzw. IV bevorzugt den höchstempfindlichen Schichten zugegeben. Insbesondere werden die Verbindungen der Formeln I bzw. IV allen höchstempfindlichen Schichten zugegeben.

Beispiele für erfindungsgemäße Verbindungen sind:

Die Verbindungen sind zum Teil literaturbekannt oder lassen sich nach literaturbekannten Verfahren herstellen.

Die Verwendung von Hydrazinderivaten in der Fotographie ist schon seit langem bekannt; ausführlich berichtet darüber der Artikel; Development nucleation by hydrazine and hydrazine derivatives, Research Disclosure Nr. 23 510, Nov. 1983.

Beispiele für farbfotografische Materialien vom Negativ-Typ sind Farbnegativfilme und farbfotografisches Papier.

Geeignete Träger zur Herstellung solcher farbfotografischer Materialien sind z.B. Filme und Folien von halbsynthetischen und synthetischen Polymeren, wie Cellulosenitrat, Celluloseacetat, Cellulosebutyrat, Polystyrol, Polyvinylchlorid, Polyethylenterephthalat und Polycarbonat und mit einer Barytschicht oder α-Olefinpolymerschicht (z.B. Polyethylen) laminiertes Papier. Diese Träger können mit Farbstoffen und Pigmenten, beispielsweise Titandioxid, gefärbt sein. Sie können auch zum Zwecke der Abschirmung von Licht schwarz gefärbt sein. Die Oberfläche des Trägers wird im allgemeinen einer Behandlung unterzogen, um die Adhäsion der fotografischen Emulsionsschicht zu verbessern, beispielsweise einer Corona-Entladung mit nachfolgendem Antrag einer Substratschicht.

Die farbfotografischen Materialien enthalten üblicherweise mindestens je eine rotempfindliche, grünempfindliche und blauempfindliche Silberhalogenidemulsionsschicht sowie gegebenenfalls Zwischenschichten und Schutzschichten.

Wesentliche Bestandteile der fotografischen Emulsionsschichten sind Bindemittel, Silberhalogenidkörnchen und Farbkuppler.

Als Bindemittel wird vorzugsweise Gelatine, verwendet. Diese kann jedoch ganz oder teilweise durch andere synthetische, halbsynthetische oder auch natürlich vorkommende Polymere ersetzt werden. Synthetische Gelatineersatzstoffe sind beispielsweise Polyvinylalkohol, Poly-N-vinylpyrrolidon, Polyacrylamide, Polyacrylsäure und deren Derivate, insbesondere deren Mischpolymerisate. Natürlich vorkommende Gelatineersatzstoffe sind beispielsweise andere Proteine wie Albumin oder Casein, Cellulose, Zucker, Stärke oder Alginate. Halbsynthetische Gelatineersatzstoffe sind in der Regel modifizierte Naturprodukte. Cellulosederivate wie Hydroxyalkylcellulose, Carboxymethylcellulose und Phthalylcellulose sowie Gelatinederivate, die durch Umsetzung mit Alkylierungs- oder Acylierungsmitteln oder durch Aufpfropfung von polymerisierbaren Monomeren erhalten worden sind, sind Beispiele hierfür.

Die Bindemittel sollen über eine ausreichende Menge an funktionellen Gruppen verfügen, so daß durch Umsetzung mit geeigneten Härtungsmitteln genügend widerstandsfähige Schichten erzeugt werden können. Solche funktionellen Gruppen sind insbesondere Aminogruppen, aber auch Carboxylgruppen, Hydroxylgruppen und aktive Methylengruppen.

Die vorzugsweise verwendete Gelatine kann durch sauren oder alkalischen Aufschluß erhalten sein. Es kann auch oxidierte Gelatine verwendet werden. Die Herstellung solcher Gelatinen wird beispielsweise in The Science and Technology of Gelatine, herausgegeben von A.G. Ward und A. Courts, Academic Press 1977, Seite 295 ff beschrieben. Die jeweils eingesetzte Gelatine soll einen möglichst geringen Gehalt an fotografisch aktiven Verunreinigungen enthalt (Inertgelatine). Gelatinen mit hoher Viskosität und niedriger Quellung sind besonders vorteilhaft.

Das als lichtempfindlicher Bestandteil in dem fotografischen Material befindliche Silberhalogenid kann als Halogenid Chlorid, Bromid oder Iodid bzw. Mischungen davon enthalten. Beispielsweise kann der Halogenidanteil wenigstens einer Schicht zu 0 bis 15 Mol-% aus Iodid, zu 0 bis 100 Mol-% aus Chlorid und zu 0 bis 100 Mol-% aus Bromid bestehen. Im Falle von Farbnegtivfilmen werden üblicherweise Silberbromidiodidemulsionen, im Falle von Farbnegativpapier üblicherweise Silberchloridbromidemulsionen verwendet. Es kann sich um überwiegend kompakte Kristalle handeln, die z.B. regulär kubisch oder oktaedrisch sind oder Übergangsformen aufweisen können. Vorzugsweise können aber auch plättchenförmige Kristalle vorliegen, deren durchschnittliches Verhältnis von Durchmesser zu Dicke bevorzugt wenigstens 5:1 ist, wobei der Durchmesser eines Kornes definiert ist als der Durchmesser eines Kreises mit einem Kreisinhalt entsprechend der projizierten Fläche des Kornes. Die Schichten können aber auch tafelförmige Silberhalogenidkristalle aufweisen, bei denen das Verhältnis von Durchmesser zu Dicke wesentlich größer als 5:1 ist, z.B. 12:1 bis 30:1.

Die Silberhalogenidkörner können auch einen mehrfach geschichteten Kornaufbau aufweisen, im einfachsten Fall mit einem inneren und einem äußeren Kornbereich (core/shell), wobei die Halogenidzusammensetzung und/oder sonstige Modifizierungen, wie z.B. Dotierungen der einzelnen Kornbereiche unterschiedlich sind. Die mittlere Korngröße der Emulsionen liegt vorzugsweise zwischen 0,2 µm und 2,0 µm, die Korngrößenverteilung kann sowohl homo- als auch heterodispers sein. Homodisperse Korngrößenverteilung bedeutet, daß 95 % der Körner nicht mehr als ± 30% von der mittleren Korngröße abweichen. Die Emulsionen können neben dem Silberhalogenid auch organische Silbersalze enthalten, z.B. Silberbenztriazolat oder Silberbehenat.

Es können zwei oder mehrere Arten von Silberhalogenidemulsionen, die getrennt hergestellt werden, als Mischung verwendet werden.

Die fotografischen Emulsionen können nach verschiedenen Methoden (z.B. P. Glafkides, Chimie et Physique Photographique, Paul Montel, Paris (1967), G.F. Duffin, Photographic Emulsion Chemistry, The Focal Press, London (1966), V.L. Zelikman et al, Making and Coating Photographic Emulsion, The Focal Press, London (1966) aus löslichen Silbersalzen und löslichen Halogeniden hergestellt werden.

Die Fällung des Halogenidsilbers erfolgt bevorzugt in Gegenwart des Bindemittels, z.B. der Gelatine und kann im sauren, neutralen oder alkalischen pH-Bereich durchgeführt werden, wobei vorzugsweise Silberhalogenidkomplexbildner zusätzlich verwendet werden. Zu letzteren gehören z.B. Ammoniak, Thioether, Imidazol, Ammoniumthiocyanat oder überschüssiges Halogenid. Die Zusammenführung der wasserlöslichen Silbersalze und der Halogenide erfolgt wahlweise nacheinander nach dem single-jet- oder gleichzeitig nach dem double-jet-Verfahren oder nach beliebiger Kombination beider Verfahren. Bevorzugt wird die Dosierung mit steigenden Zuflußraten, wobei die "kritische" Zufuhrgeschwindigkeit, bei der gerade noch keine Neukeime entstehen, nicht überschritten werden sollte. Der pAg-Bereich kann während der Fällung in weiten Grenzen variieren, vorzugsweise wird das sogenannte pAg-gesteuerte Verfahren benutzt, bei dem ein bestimmter pAg-Wert konstant gehalten oder ein definiertes pAg-Profil während der Fällung durchfahren wird. Neben der bevorzugten Fällung bei Halogenidüberschuß ist aber auch die sogenannte inverse Fällung bei Silberionenüberschluß möglich. Außer durch Fällung können die Silberhalogenidkristalle auch durch physikalische Reifung (Ostwaldreifung), in Gegenwart von überschüssigem Halogenid und/oder Silberhalogenidkomplexierungsmittel wachsen. Das Wachstum der Emulsionskörner kann sogar überwiegend durch Ostwaldreifung erfolgen, wobei vorzugsweise eine feinkörnige, sogenannte Lippmann-Emulsion, mit einer schwerer löslichen Emulsion gemischt und auf letztere umgelöst wird.

Während der Fällung und/oder der physikalischen Reifung der Silberhalogenidkörner können auch Salze oder Komplexe von Metallen, wie Cd, Zn, Pb, Tl, Bi, Ir, Rh, Fe vorhanden sein.

Ferner kann die Fällung auch in Gegenwart von Sensibilisierungsfarbstoffen erfolgen. Komplexierungsmittel und/oder Farbstoffe lassen sich zu jedem beliebigen Zeitpunkt unwirksam machen, z.B. durch Änderung des pH-Wertes oder durch eine oxidative Behandlung.

Nach abgeschlossener Kristallbildung oder auch schon zu einem früheren Zeitpunkt werden die löslichen Salze aus der Emulsion entfernt, z.B. durch Nudeln und Waschen, durch Flocken und Waschen, durch Ultrafiltration oder durch Ionenaustauscher.

Die Silberhalogenidemulsion wird im allgemeinen einer chemischen Sensibilisierung unter definierten Bedingungen - pH, pAg, Temperatur, Gelatine-, Silberhalogenid, und Sensibilisatorkonzentration - bis zum Erreichen des Empfindlichkeits- und Schleieroptimums unterworfen.

Die Verfahrensweise ist z.B. bei H. Frieser "Die Grundlagen der Photographischen Prozesse mit Silberhalogeniden" Seite 675-734, Akademische Verlagsgesellschaft (1968) beschrieben.

Dabei kann die chemische Sensibilisierung unter Zusatz von Verbindungen von Schwefel, Selen, Tellur und/oder Verbindungen der Metalle der VIII. Nebengruppe des Periodensystems (z.B. Gold, Platin, Palladium, Iridium) erfolgen, weiterhin können Thiocyanatverbindungen, oberflächenaktive Verbindungen, wie Thioether, heterocyclische Stickstoffverbindungen (z.B. Imidazole, Azaindene) oder auch spektrale Sensibilisatoren (beschrieben z.B. bei F. Hamer "The Cyanine Dyes and Related Compounds", 1964, bzw. Ullmanns Encyclopädie der technischen Chemie, 4. Auflage, Bd. 18, S. 431 ff. und Research Disclosure Nr. 17643, Abschnitt III) zugegeben werden. Ersatzweise oder zusätzlich kann eine Reduktionssensibilisierung unter Zugabe von Reduktionsmitteln (Zinn-II-Salze, Amine, Hydrazinderivate, Aminoborane, Silane, Formamidinsulfinsäure) durch Wasserstoff, durch niedrigen pAg (z.B. kleiner 5) und/oder hohen pH (z.B. über 8) durchgeführt werden.

Die fotografischen Emulsionen können Verbindungen zur Verhinderung der Schleierbildung oder zur Stabilisierung der fotografischen Funktion während der Produktion, der Lagerung oder der fotografischen Verarbeitung enthalten.

Besonders geeignet sind Azaindene, vorzugsweise Tetra- und Pentaazaindene, insbesondere solche, die mit Hydroxyl- oder Aminogruppen substituiert sind. Derartige Verbindungen sind z.B. von Birr, Z. Wiss. Phot. 47 (1952), S. 2-58 beschrieben worden. Weiter können als Antischleiermittel Salze von Metallen wie Quecksilber oder Cadmium, aromatische Sulfon- oder Sulfinsäuren wie Benzolsulfinsäure, oder stickstoffhaltige Heterocyclen wie Nitrobenzimidazol, Nitroindazol, gegebenenfalls substituierte Benztriazole oder Benzthiazoliumsalze eingesetzt werden. Besonders geeignet sind Mercaptogruppen enthaltende Heterocyclen, z.B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure Nr. 17643 (1978), Abschnitt VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.). Neben natürlichen oberflächenaktiven Verbindungen, z.B. Saponin, finden hauptsächlich synthetische oberflächenaktive Verbindungen (Tenside) Verwendung: nicht-ionische Tenside, z.B. Alkylenoxidverbindungen, Glycerinverbindungen oder Glycidolverbindungen, kationische Tenside, z.B. höhere Alkylamine, quartäre Ammoniumsalze, Pyridinverbindungen und andere heterocyclische Verbindungen, Sulfoniumverbindungen oder Phosphoniumverbindungen, anionische Tenside, enthaltend eine Säuregruppe, z.B. Carbonsäure-, Sulfonsäure-, eine Phosphorsäure-, Schwefelsäureester- oder Phosphorsäureestergruppe, ampholytische Tenside, z.B. Aminosäure- und Aminosulfonsäureverbindungen sowie Schwefel- oder Phosphorsäureester eines Aminoalkohols.

Die fotografischen Emulsionen können unter Verwendung von Methinfarbstoffen oder anderen Farbstoffen spektral sensibilisiert werden. Besonders geeignete Farbstoffe sind Cyaninfarbstoffe, Merocyaninfarbstoffe und komplexe Merocyaninfarbstoffe.

Eine Übersicht über die als Spektralsensibilisatoren geeigneten Polymethinfarbstoffe, deren geeignete Kombinationen und supersensibilisierend wirkenden Kombinationen enthält Research Disclosure 17643/1978 in Abteilung IV.

Insbesondere sind die folgenden Farbstoffe- geordnet nach Spektralgebieten - geeignet:
1. als Rotsensibilisatoren
   9-Ethylcarbocyanine mit Benzthiazol, Benzselenazol oder Naphthothiazol als basische Endgruppen, die in 5- und/oder 6-Stellung durch Halogen, Methyl, Methoxy, Carbalkoxy, Aryl substituiert sein können sowie 9-Ethyl-naphthoxathia- bzw. -selencarbocyanine und 9-Ethyl-naphthothiaoxa- bzw. -benzimidazocarbocyanine, vorausgesetzt, daß die Farbstoffe mindestens eine Sulfoalkylgruppe am heterocyclischen Stickstoff tragen.
2. als Grünsensibilisatoren
   9-Ethylcarbocyanine mit Benzoxazol, Naphthoxazol oder einem Benzoxazol und einem Benzthiazol als basische Endgruppen sowie Benzimidazocarbocyanine, die ebenfalls weiter substituiert sein können und ebenfalls mindestens eine Sulfoalkylgruppe am heterocyclischen Stickstoff enthalten müssen.
3. als Blausensilbilisatoren
   symmetrische oder asymmetrische Benzimidazo-, Oxa-, Thia- oder Selenacyanine mit mindestens einer Sulfoalkylgruppe am heterocyclischen Stickstoff und gegebenenfalls weiteren Substituierten am aromatischen Kern, sowie Apomerocyanine mit einer Rhodaningruppe.

Als Beispiele seien, insbesondere für Negativ- und Umkehrfilm, die nachfolgend aufgeführen Rotsensibilisatoren RS, Grünsensibilisatoren GS und Blausensibilisatoren BS genannt, die jeweils einzeln oder in Kombination untereinander eingesetzt werden können, z.B. RS 1 und RS 2, sowie GS 1 und GS 2.
- RS 1:: R₁, R₃, R₇, R₉ = H; R₂, R₈ = Cl; R₄ = SO₃^{⊖} H(C₂H₅)₃; R₅ = C₂H₅; R₆ = SO₃^{⊖}; m, n = 3; X, Y = S;
- RS 2:: R₁, R₃, R₉ = H; R₂ = Phenyl; R₅ = C₂H₅; R₆ = SO₃^{⊖}; R₇, R₈ = -OCH₃; m = 2; n = 3; x = O; Y = S;
- RS 3:: R₁, R₉ = H; R₂, R₃ zusammen -CH=CH-CH=CH-; R₄ = SO₃^{⊖}Na^{⊕}; R₅ = C₂H₅; R₆ = SO₃^{⊖}; R₇, R₈ = Cl; m, n = 3; X = S; Y = N-C₂H₅;
- RS 4:: R₁ = OCH₃; R₂, R₈ = CH₃; R₃, R₄, R₇, R₉ = H; R₅ = C₂H₅; R₆ = SO₃^{⊖}; m = 2; n = 4; X = S; Y = Se;
- RS 5:: R₁, R₇ = H; R₂, R₃ sowie R₈, R₉ zusammen -CH=CH-CH=CH-; R₄ = SO₃^{⊖} H(C₂H₅)₃; R₅ = C₂H₅; R₆ = SO₃^{⊖}; m = 2; n = 3; X, Y = S;
- GS 1:: R₁, R₃, R₇, R₉ = H; R₂ = Phenyl; R₅ = C₂H₅; R₆ = SO₃^{⊖}; R₈ = Cl; m = 2; n = 3; X, Y = O;
- GS 2:: R₁, R₂, R₇, R₈ = Cl; R₃, R₅, R₆, R₉ = H; m, n = 2; X, Y = N-C₂H₅;
- GS 3:: R₁, R₇ = H; R₂, R₃ sowie R₈, R₉ zusammen -CH=CH-CH=CH-; R₄ = SO₃^{⊖}Na^{⊕}; R₅ = C₂H₅; R₆ = SO₃^{⊖}; m, n = 3; X, Y = O;
- GS 4:: R₁, R₃, R₄, R₇, R₈, R₉ = H; R₂ = OCH₃; R₅ = C₂H₅; R₆ = SO₃^{⊖}; m = 2; n = 4; X = O; Y = S;
- BS 1::
- BS 2::
- BS 3:: R₁₁ = -CH₂-COOH
- BS 4:: R₁₁ = C₂H₅
- BS 5:: R₁₁ = C₂H₅

Auf Sensibilisatoren kann verzichtet werden, wenn für einen bestimmten Spektralbereich die Eigenempfindlichkeit des Silberhalogenids ausreichend ist, beispielsweise die Blauempfindlichkeit von Silberbromiden.

Den unterschiedlich sensibilisierten Emulsionsschichten werden nicht diffundierende monomere oder polymere Farbkuppler zugeordnet, die sich in der gleichen Schicht oder in einer dazu benachbarten Schicht befinden können. Gewöhnlich werden den rotempfindlichen Schichten Blaugrünkuppler, den grünempfindlichen Schichten Purpurkuppler und den blauempfindlichen Schichten Gelbkuppler zugeordnet.

Farbkuppler zur Erzeugung des blaugrünen Teilfarbenbildes sind in der Regel Kuppler vom Phenol- oder α-Naphtholtyp; geeignete Beispiele hierfür sind
- BG 1:: R₁ = H; R₂ = H;
- BG 2:: R₁ = -NHCOOCH₂-CH(CH₃)₂; R₂ = H; R₃ = -(CH₂)₃-OC₁₂H₂₅
- BG 3:: R₁ = H; R₂ = -OCH₂-CH₂-SO₂CH₃; R₃ = C₁₆H₃₃
- BG 4:: R₁ = H; R₂ = -OCH₂-CONH-(CH₂)₂-OCH₃;
- BG 5:: R₁ = H; R₂ = H;
- BG 6:: R₁ = H; R₂ = H;
- BG 7:: R₁ = H; R₂ = Cl; R₃ = -C (C₂H₅)₂-(CH₂)₂₀-CH₃
- BG 8:: R₁ = H; R₂ = -O-CH₂-CH₂-S-CH(COOH)-C₁₂H₂₅ R₃ = Cyclohexyl
- BG 9:: R₁ = -C₄H₉; R₂ = H; R₃ = -CN; R₄ = Cl
- BG 10:: R₁ = -C₄H₉; R₂ = H; R₃ = H; R₄ = -SO₂CHF₂
- BG 11:: R₁ = -C₄H₉; R₃ = H; R₄ = -CN
- BG 12:: R₁ = C₂H₅; R₂ = H; R₃ = H; R₄ = -SO₂CH₃
- BG 13:: R₁ = -C₄H₉; R₂ = H; R₃ = H; R₄ = -SO₂-C₄H₉
- BG 14:: R₁ = -C₄H₉; R₂ = H; R₃ = -CN; R₄ = -CN
- BG 15:: R₁ = -C₄H₉; R₂ = H; R₃ = H; R₄ = -SO₂-CH₂-CHF₂
- BG 16:: R₁ = -C₂H₅; R₂ = H; R₃ = H; R₄ = -SO₂CH₂-CHF-C₃H₇
- BG 17:: R₁ = -C₄H₉; R₂ = H; R₃ = H; R₄ = F
- BG 18:: R₁ = -C₄H₉; R₂ =H; R₃ =H; R₄ = -SO₂-CH₃
- BG 19:: R₁ = -C₄H₉; R₂ =H; R₃ =H; R₄ = -CN
- BG 20:: R₁ = -CH₃; R₂ = -C₂H₅; R₃, R₄ = -t-C₅H₁₁
- BG 21:: R₁ = -CH₃; R₂ = H; R₃, R₄ = -t-C₅H₁₁
- BG 22:: R₁ = -C₂H₅; R₂ = -C₂H₅; R₃, R₄ = -t-C₅H₁₁
- BG 23:: R₁ = -C₂H₅; R₂ = -C₄H₉; R₃, R₄ = -t-C₅H₁₁
- BG 24:: R₁ = -C₂H₅; R₂ = -C₄H₉; R₃, R₄ = -t-C₄H₉
- BG 25:: R₁, R₂ = -t-C₅H₁₁; R₃ = -C₄H₉; R₄ = H; R₅ = -C₃F₇
- BG 26:: R₁ = -NHSO₂-C₄H₉; R₂ = H; R₃ = -C₁₂H₂₅; R₄ = Cl; R₅ = Phenyl
- BG 27:: R₁, R₂ = -t-C₅H₁₁; R₂ = Cl, R₃ = -CH(CH₃)₂; R₄ = Cl; R₅ = Pentafluorphenyl
- BG 28:: R₁ = -t-C₅H₁₁; R₂ = Cl; R₃ = -C₆H₁₃; R₄ = Cl; R₅ = -2-Chlorphenyl

Farbkuppler zur Erzeugung des purpurnen Teilfarbenbildes sind in der Regel Kuppler vom Typ des 5-Pyrazolons, des Indazolons oder der Pyrazoloazole; geeignete Beispiele hierfür sind
- PP 1:: R₂ = H
- PP 2:: R₂ = H
- PP 3:: R₁ = -C₁₃H₂₇; R₂ = H
- PP 4:: R₁ = -O-C₁₆H₃₃; R₂ = H
- PP 5:: R₁ = -C₁₃H₂₇;
- PP 6::
- PP 7:: R₁ = -C₉H₁₉;
- PP 8::
- PP 9::
- PP 10::
- PP 11:: R₂ = H
- PP 12:: R₂ = H
- PP 13:: R₂ = H
- PP 14::
- PP 15::
- PP 16::
- PP 17::
- PP 18:: R₂ = -CH₃
- PP 19:: R₂ = -CH₃
- PP 20:: R₂ = -t-C₄H₉
- PP 21:: R₂ = -CH₃
- PP 22::

Farbkuppler zur Erzeugung des gelben Teilfarbenbildes sind in der Regel Kuppler mit einer offenkettigen Ketomethylengruppierung, insbesondere Kuppler vom Typ des α-Acylacetamids; geeignete Beispiele hierfür sind α-Benzoylacetanilidkuppler und α-Pivaloylacetanilidkuppler der Formeln
- GB 1:: R₂ = Cl;
- GB 2:: R₂ = -OC₁₆H₃₃; R₃ = -SO₂NHCH₃
- GB 3:: R₂ = Cl
R₃ = -NHSO₂-C₁₆H₃₃
- GB 4:: R₂ = Cl; R₃ = -COOC₁₂H₂₅
- GB 5:: R₂ = Cl
- GB 6:: R₂ = Cl;
- GB 7:: R₂ = Cl;
R₃ = -NHSO₂C₁₆H₃₃
- GB 8:: R₂ = Cl;
- GB 9:: R₂ = OC₁₆H₃₃;
R₃ = - SO₂NHCOC₂H₅
- GB 10:: R₂ = Cl;
- GB 11:: R₂ = Cl;
- GB 12:: R₂ = Cl;
- GB 13:: R₂ = -OC₁₆H₃₃; R₃ = -SO₂NHCH₃
- GB 14:: R₂ = Cl
- GB 15:: R₁, R₃, R₅, R₆ = H; R₄ = -OCH₃;
- GB 16:: R₂, R₆ = H; R₁ = -OC₁₆H₃₃; R₄, R₅ = -OCH₃;
- GB 17:: R₂, R₆ = H; R₁ = -OCH₃, R₄ = Cl; R₅ = -COOC₁₂H₂₅;
- GB 18:: R₂ = H; R₁ = -OC₁₆H₃₃; R₄ = Cl; R₅, R₆ = -OCH₃;
- GB 19:: R₂, R₅ = H; R₁ = -OC₁₆H₃₃; R₄ = -OCH₃; R₆ = -SO₂N(CH₃)₂
- GB 20:: R₂, R₆ = H; R₁, R₄ = -OCH₃;
- GB 21::

Bei den Farbkupplern kann es sich um 4-Äquivalentkuppler, aber auch um 2-Äquivalentkuppler handeln. Letztere leiten sich von den 4-Äquivalentkupplern dadurch ab, daß sie in der Kupplungsstelle einen Substituenten enthalten, der bei der Kupplung abgespalten wird. Zu den 2-Äquivalentkupplern sind solche zu rechnen, die farblos sind, als auch solche, die eine intensive Eigenfarbe aufweisen, die bei der Farbkupplung verschwindet bzw. durch die Farbe des erzeugten Bildfarbstoffes ersetzt wird (Maskenkuppler), und die Weißkuppler, die bei Reaktion mit Farbentwickleroxidationsprodukten im wesentlichen farblose Produkte ergeben. Zu den 2-Äquivalentkupplern sind ferner solche Kuppler zu rechnen, die in der Kupplungsstelle einen abspaltbaren Rest enthalten, der bei Reaktion mit Farbentwickleroxidationsprodukten in Freiheit gesetzt wird und dabei entweder direkt oder nachdem aus dem primär abgespaltenen Rest eine oder mehrere weitere Gruppen abgespalten worden sind (z.B. DE-A-27 03-145, DE-A-28 55 697, DE-A-31 05 026, DE-A-33 19 428), eine bestimmte erwünschte fotografische Wirksamkeit entfaltet, z.B. als Entwicklungsinhibitor oder -accelerator. Beispiele für solche 2-Äquivalentkuppler sind die bekannten DIR-Kuppler wie auch DAR-bzw. FAR-Kuppler, wobei letztere zusätzlich zu den erfindungsgemäßen Verbindungen zugesetzt werden können.

Beispiele für Weißkuppler sind:

Beispiele für Maskenkuppler sind

DIR-Kuppler, die Entwicklungsinhibitoren vom Azoltyp, z.B. Triazole und Benzotriazole freisetzen, sind in DE-A-2 414 006, 2 610 546, 2 659 417, 2 754 281, 2 726 180, 3 626 219, 3 630 564, 3 636 824, 3 644 416 und 2 842 063 beschrieben. Weitere Vorteile für die Farbwiedergabe, d.h., Farbtrennung und Farbreinheit, und für die Detailwiedergabe, d.h., Schärfe und Körnigkeit, sind mit solchen DIR-Kupplern zu erzielen, die z.B. den Entwicklungsinhibitor nicht unmittelbar als Folge der Kupplung mit einem oxidierten Farbentwickler abspalten, sondern erst nach einer weiteren Folgereaktion, die beispielsweise mit einer Zeitsteuergruppe erreicht wird. Beispiele dafür sind in DE-A-28 55 697, 32 99 671, 38 18 231, 35 18 797, in EP-A-157 146 und 204 175, in US-A-4 146 396 und 4 438 393 sowie in GB-A-2 072 363 beschrieben.

DIR-Kuppler, die einen Entwicklungsinhibitor freisetzen, der im Entwicklerbad zu im wesentlichen fotografisch unwirksamen Produkten zersetzt wird, sind beispielsweise in DE-A-32 09 486 und in EP-A-167 168 und 219 713 beschrieben. Mit dieser Meßnahme wird eine störungsfreie Entwicklung und Verarbeitungskonstanz erreicht.

Bei Einsatz von DIR-Kupplern, insbesondere von solchen, die einen gut diffundierbaren Entwicklungsinhibitor abspalten, lassen sich durch geeignete Maßnahmen bei der optischen Sensibilisierung Verbesserungen der Farbwiedergabe, z.B. eine differenziertere Farbwiedergabe, erzielen, wie beispielsweise in EP-A-115 304, 167 173, GB-A-2 165 058, DE-A-3 700 419 und US-A-707 436 beschrieben.

Die DIR-Kuppler können in einem mehrschichtigen fotografischen Material den unterschiedlichsten Schichten zugesetzt werden, z.B. auch lichtunempfindlichen oder Zwischenschichten. Vorzugsweise werden sie jedoch den lichtempfindlichen Silberhalogenidemulsionsschichten zugesetzt, wobei die charakteristischen Eigenschaften der Silberhalogenidemulsion, z.B. deren Iodidgehalt, die Struktur der Silberhalogenidkörner oder deren Korngrößenverteilung von Einfluß auf die erzielten fotografischen Eigenschaften sind. Der Einfluß der freigesetzten Inhibitoren kann beispielsweise durch den Einbau einer Inhibitorfängerschicht gemäß DE-A-24 31 223 begrenzt werden. Aus Gründen der Reaktivität oder Stabilität kann es vorteilhaft sein, einen DIR-Kuppler einzusetzen, der in der jeweiligen Schicht, in der er eingebracht ist, eine von der in dieser Schicht zu erzeugenden Farbe abweichende Farbe bei der Kupplung bildet.

Zur Steigerung der Empfindlichkeit, des Kontrastes und der maximalen Dichte können vor allem DAR- bzw. FAR-Kuppler eingesetzt werden, die einen Entwicklungsbeschleuniger oder ein Schleiermittel abspalten. Verbindungen dieser Art sind beispielsweise in DE-A-2 534 466, 3 209 110, 3 333 355, 3 410 616, 3 429 545, 3 441 823, in EP-A-89 834, 110 511, 118 087, 147 765 und in US-A-4 628 572 und 4 656 123 beschrieben.

Als Beispiel für den Einsatz von DAR-Kuppler wird auf EP-A-193 389 verwiesen.

Es kann vorteilhaft sein, die Wirkung einer aus einem Kuppler abgespaltenen fotografisch wirksamen Gruppe dadurch zu modifizieren, daß eine intermolekulare Reaktion dieser Gruppe nach ihrer Freisetzung mit einer anderen Gruppe gemäß DE-A-3 506 805 eintritt.

Beispiele für DIR-Kuppler sind:

Beispiele für DAR-Kuppler

Da bei den DIR-, DAR- bzw. FAR-Kupplern hauptsächlich die Wirksamkeit des bei der Kupplung freigesetzten Restes erwünscht ist und es weniger auf die farbbildenden Eigenschaften dieser Kuppler ankommt, sind auch solche DIR-, DAR- bzw. FAR-Kuppler geeignet, die bei der Kupplung im wesentlichen farblose Produkte ergeben (DE-A-1 547 640).

Der abspaltbare Rest kann auch ein Ballastrest sein, so daß bei der Reaktion mit Farbentwickleroxidationsprodukten Kupplungsprodukte erhalten werden, die diffusionsfähig sind oder zumindest eine schwache bzw. eingeschränkte Beweglichkeit aufweisen (US-A-4 420 556).

Das Material kann weiterhin von Kupplern verschiedene Verbindungen enthalten, die beispielsweise einen Entwicklungsinhibitor, einen Entwicklungsbeschleuniger, einen Bleichbeschleuniger, einen Entwickler, ein Silberhalogenidlösungsmittel, ein Schleiermittel oder ein Antischleiermittel in Freiheit setzen können, beispielsweise sogenannte DIR-Hydrochinone und andere Verbindungen, wie sie beispielsweise in US-A-4 636 546, 4 345 024, 4 684 604 und in DE-A-3 145 640, 2 515 213, 2 447 079 und in EP-A-198 438 beschrieben sind. Diese Verbindungen erfüllen die gleiche Funktion wie die DIR-, DAR- oder FAR-Kuppler, außer daß sie keine Kupplungsprodukte bilden.

Hochmolekulare Farbkuppler sind beispielsweise in DE-C-1 297 417, DE-A-24 07 569, DE-A-31 48 125, DE-A-32 17 200, DE-A-33 20 079, DE-A-33 24 932, DE-A-33 31 743, DE-A-33 40 376, EP-A-27 284, US-A-4 080 211 beschrieben. Die hochmolekularen Farbkuppler werden in der Regel durch Polymerisation von ethylenisch ungesättigten monomeren Farbkupplern hergestellt. Sie können aber auch durch Polyaddition oder Polykondensation erhalten werden.

Die Einarbeitung der Kuppler oder anderer Verbindungen in Silberhalogindemulsionsschichten kann in der Weise erfolgen, daß zunächst von der betreffenden Verbindung eine Lösung, eine Dispersion oder eine Emulsion hergestellt und dann der Gießlösung für die betreffende Schicht zugefügt wird. Die Auswahl des geeigneten Lösungs- oder Dispersionsmittel hängt von der jeweiligen Löslichkeit der Verbindung ab.

Methoden zum Einbringen von in Wasser im wesentlichen unlöslichen Verbindungen durch Mahlverfahren sind beispielsweise in DE-A-2 609 741 und DE-A-2 609 742 beschrieben.

Hydrophobe Verbindungen können auch unter Verwendung von hochsiedenden Lösungsmitteln, sogenannten Ölbildnern, in die Gießlösung eingebracht werden. Entsprechende Methoden sind beispielsweise in US-A-2 322 027, US-A-2 801 170, US-A-2 801 171 und EP-A-0 043 037 beschrieben.

Anstelle der hochsiedenden Lösungsmitteln können Oligomere oder Polymere, sogenannte polymere Ölbildner Verwendung finden.

Die Verbindungen können auch in Form beladener Latices in die Gießlösung eingebracht werden. Verwiesen wird beispielsweise auf DE-A-2 541 230, DE-A-2 541 274, DE-A-2 835 856, EP-A-0 014 921, EP-A-0 069 671, EP-A-0 130 115, US-A-4 291 113.

Die diffusionsfeste Einlagerung anionischer wasserlöslicher Verbindungen (z.B. von Farbstoffen) kann auch mit Hilfe von kationischen Polymeren, sogenannten Beizenpolymeren erfolgen.

Geeignete Ölbildner sind z.B. Phthalsäurealkylester, Phosphonsäureester, Phosphorsäureester, Citronensäureester, Benzoesäureester, Amide, Fettsäureester, Trimesinsäureester, Alkohole, Phenole, Anilinderivate und Kohlenwasserstoffe.

Beispiele für geeignete Ölbildner sind Dibutylphthalat, Dicyclohexylphthalat, Di-2-ethylhexylphthalat, Decylphthalat, Triphenylphosphat, Tricresylphosphat, 2-Ethylhexyldiphenylphosphat, Tricyclohexylphosphat, Tri-2-ethylhexylphosphat, Tridecylphosphat, Tributoxyethylphosphat, Trichlorpropylphosphat, Di-2-ethylhexylphenylphosphat, 2-Ethylhexylbenzoat, Dodecylbenzoat, 2-Ethylhexyl-p-hydroxybenzoat, Diethyldodecanamid, N-Tetradecylpyrrolidon, Isostearylalkohol, 2,4-Di-tert.-amylphenol, Dioctylacelat, Glycerintributyrat, Isostearyllactat, Trioctylcitrat, N,N-Dibutyl-2-butoxy-5-tert.-octylanilin, Paraffin, Dodecylbenzol und Diisopropylnaphthalin.

Jede der unterschiedlich sensibilisierten, lichtempfindlichen Schichten kann aus einer einzigen Schicht bestehen oder auch zwei oder mehr Silberhalogenidemulsionsteilschichten umfassen (DE-C-1 121 470). Dabei sind rotempfindliche Silberhalogenidemulsionsschichten dem Schichtträger häufig näher angeordnet als grünempfindliche Silberhalogenidemulsionsschichten und diese wiederum näher als blauempfindliche, wobei sich im allgemeinen zwischen grünempfindlichen Schichten und blauempfindlichen Schichten eine nicht lichtempfindliche gelbe Filterschicht befindet.

Bei geeignet geringer Eigenempfindlichkeit der grün-bzw. rotempfindlichen Schichten kann man unter Verzicht auf die Gelbfilterschicht andere Schichtanordnungen wählen, bei denen auf den Träger z.B. die blauempfindlichen, dann die rotempfindlichen und schließlich die grünempfindlichen Schichten folgen.

Die in der Regel zwischen Schichten unterschiedlicher Sprektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Geeignete Mittel, die auch Scavenger oder EOP-Fänger genannt werden, werden in Research Disclosure 17.643/1978, Kapitel VII, 17,842/1979, Seite 94-97 und 18.716/1979, Seite 650 sowie in EP-A-60 070, 98 072, 124 877, 125 522 und in US-A-462 226 beschrieben.

Beispiele für besonders geeignete Verbindungen sind:
- R₁, R₂: = -t-C₈H₁₇
-sec-C₁₂H₂₅
-t-C₆H₁₃
-sec-C₈H₁₇
-C₁₅H₃₁

Liegen mehrere Teilschichten gleicher spektraler Sensibilisierung vor, so können sich diese hinsichtlich ihrer Zusammensetzung, insbesondere was Art und Menge der Silberhalogenidkörnchen betrifft unterscheiden. Im allgemeinen wird die Teilschicht mit höherer Empfindlichkeit von Träger entfernter angeordnet sein als die Teilschicht mit geringerer Empfindlichkeit. Teilschichten gleicher spektraler Sensibilisierung können zueinander benachbart oder durch andere Schichten, z.B. durch Schichten anderer spektraler Sensibilisierung getrennt sein. So können z.B. alle hochempfindlichen und alle niedrigempfindlichen Schichten jeweils zu einem Schichtpaket zusammengefaßt sein (DE-A 1 958 709, DE-A 2 530 645, DE-A 2 622 922).

Das fotografische Material kann weiterhin UV-Licht absorbierende Verbindungen, Weißtöner, Abstandshalter, Filterfarbstoffe, Formalinfänger, Lichtschutzmittel, Antioxidantien, D_{Min}-Farbstoffe, Zusätze zur Verbesserung der Farbstoff-, Kuppler- und Weißenstabilisierung sowie zur Verringerung des Farbschleiers und anderes enthalten.

UV-Licht absorbierende Verbindungen sollen einerseits die Bildfarbstoffe vor dem Ausbleichen durch UV-reiches Tageslicht schützen und andererseits als Filterfarbstoffe das UV-Licht im Tageslicht bei der Belichtung absorbieren und so die Farbwiedergabe eines Films verbessern. Üblicherweise werden für die beiden Aufgaben Verbindungen unterschiedlicher Struktur eingesetzt. Beispiele sind arylsubstituierte Benzotriazolverbindungen (US-A 3 533 794), 4-Thiazolidonverbindungen (US-A 3 314 794 und 3 352 681), Benzophenonverbindungen (JP-A 2784/71), Zimtsäureesterverbindungen (US-A 3 705 805 und 3 707 375), Butadienverbindungen (US-A 4 045 229) oder Benzoxazolverbindungen (US-A 3 700 455).

Beispiele besonders geeigneter Verbindungen sind
- R, R₁: = H; R₂ = t-C₄H₉
- R =: H; R₁, R₂ = t-C₄H₉
- R =: H; R₁, R₂ = t-C₅H₁₁-tert.
- R =: H; R₁ = sec-C₄H₉; R₂ = t-C₄H₉
- R =: Cl; R₁ = t-C₄H₉; R₂ = sec-C₄H₉
- R =: Cl; R₁, R₂ = t-C₄H₉
- R =: Cl; R₁ = t-C₄H₉-tert.; R₂ = -CH₂-CH₂-COOC₈H₁₇
- R =: H; R = iso-C₁₂H₂₅; R₂ = CH₃
- R, R₁, R₂: = t-C₄H₉
- R₁, R₂: = n-C₆H₁₃; R₃, R₄ = CN
- R₁, R₂: = C₂H₅; R₄ = COOC₈H₁₇
- R₁, R: = C₂H₅; R₄ = COOC₁₂H₂₅
- R₁, R₂: = CH₂=CH-CH₂; R₃, R₄ = CN
- R₁, R₂: = H; R₃ = CN; R₄ = CO-NHC₁₂H₂₅
- R₁, R₂: = CH₃; R₃ = CN; R₄ = CO-NHC₁₂H₂₅

Es können auch ultraviolettabsorbierende Kuppler (wie Blaugrünkuppler des α-Naphtholtyps) und ultraviolettabsorbierende Polymer verwendet werden. Diese Ultraviolettabsorbentien können durch Beizen in einer speziellen Schicht fixiert sein.

Für sichtbares Licht geeignete Filterfarbstoffe umfassen Oxonolfarbstoffe, Hemioxonolfarbstoffe, Styrylfarbstoffe, Merocyaninfarbstoffe, Cyaninfarbstoffe und Azofarbstoffe. Von diesen Farbstoffen werden Oxonolfarbstoffe, Hemioxonolfarbstoffe und Merocyaninfarbstoffe besonders vorteilhaft verwendet.

Geeignete Weißtöner sind z.B. in Research Disclosure Dezember 1978, Seite 22 ff. Referat 17 643, Kapitel V, in US-A-2 632 701, 3 269 840 und in GB-A-852 075 und 1 319 763 beschrieben.

Bestimmte Bindemittelschichten, insbesondere die vom Träger am weitesten entfernte Schicht, aber auch gelegentlich Zwischenschichten, insbesondere, wenn sie während der Herstellung die vom Träger am weitesten entfernte Schicht darstellen, können fotografisch inerte Teilchen anorganischer oder organischer Natur enthalten, z.B. als Mattierungsmittel oder als Abstandshalter (DE-A 3 331 542, DE-A 3 424 893, Research Disclosure Dezember 1978, Seite 22 ff. Referat 17 643, Kapitel XVI).

Der mittlere Teilchendurchmesser der Abstandshalter liegt insbesondere im Bereich von 0,2 bis 10 µm. Die Abstandshalter sind wasserunlöslich und können alkaliunlöslich oder alkalilöslich sein, wobei die alkalilöslichen im allgemeinen im alkalischen Entwicklungsbad aus dem fotografischen Material entfernt werden. Beispiele für geeignete Polymere sind Polymethylmethacrylat, Copolymere aus Acrylsäure und Methylmethacrylat sowie Hydroxypropylmethylcellulosehexahydrophthalat.

Geeignete Formalinfänger sind z.B.
H₂N-CONH-(CH₂)₂-NH-CONH₂,

Zusätze zur Verbesserung der Farbstoff-, Kuppler- und Weißenstabilität sowie zur Verringerung des Farbschleiers (Research Disclosure 17 643/1978, Kapitel VII) können den folgenden chemischen Stoffklasen angehöhren: Hydrochinone, 6-Hydroxychromane, 5-Hydroxycumarane, Spirochromane, Spiroindane, p-Alkoxyphenole, sterische gehinderte Phenole, Gallussäurederivate, Methylendioxybenzole, Aminophenole, sterisch gehinderte Amine, Derivate mit veresterten oder verätherten phenolischen Hydroxylgurppen, Metallkomplexe.

Verbindungen, die sowohl eine sterisch gehinderte Amin-Partialstruktur als auch eine sterisch gehinderte Phenol-Partialstruktur in einem Molekül aufweisen (US-A-4 268 593), sind besonders wirksam zur Verhinderung der Beeinträchtigung (Verschlechterung bzw. Abbau) von gelben Farbbildern als Folge der Entwicklung von Wärme, Feuchtigkeit und Licht. Um die Beeinträchtigung (Verschlechterung bzw. den Abbau) von purpurroten Farbbildern, insbesondere ihre Beeinträchtigung (Verschlechterung bzw. Abbau) als Folge der Einwirkung von Licht, zu verhindern, sind Spiroindane (JP-A-159 644/81) und Chromane, die durch Hydrochinondiether oder -monoether substituiert sind (JP-A- 89 835/80) besonders wirksam.

Beispiele besonders geeigneter Verbindungen sind:
sowie die als EOP-Fänger aufgeführten Verbindungen.

Die Schichten des fotografischen Materials können mit den üblichen Härtungsmitteln gehärtet werden. Geeignete Härtungsmittel sind z.B. Formaldehyd, Glutaraldehyd und ähnliche Aldehydverbindungen, Diacetyl, Cyclopentadion und ähnliche Ketonverbindungen, Bis-(2-chlorethylharnstoff), 2-Hydroxy-4,6-dichlor-1,3,5-triazin und andere Verbindungen, die reaktives Halogen enthalten (US-A 3 288 775, US-A-2 732 303, GB-A-974 723 und GB-A 1 167 207) Divinylsulfonverbindungen, 5-Acetyl-1,3-diacryloylhexahydro-1,3,5-triazin und andere Verbindungen, die eine reaktive Olefinbindung enthalten (US-A 3 635 718, US-A-3 232 763 und GB-A 994 869); N-Hydroxymethylphthalimid und andere N-Methylolverbindungen (US-A 2 732 316 und US-A 2 586 168); Isocyanate (US-A 3 103 437); Aziridinverbindungen (US-A 3 017 280 und US-A 2 983 611); Säurederivate (US-A 2 725 294 und US-A 2 725 295); Verbindungen vom Carbodiimidtyp (US-A 3 100 704); Carbamoylpyridiniumsalze (DE-A 2 225 230 und DE-A 2 439 551); Carbamoyloxypyridiniumverbindungen (DE-A-2 408 814); Verbindungen mit einer Phosphor-Halogen-Bindung (JP-A- 113 929/83); N-Carbonyloximid-Verbindungen (JP-A- 43353/81); N-Sulfonyloximido-Verbindungen (US-A- 4 111 926), Dihydrochinolinverbindungen (US-A- 4 013 468), 2-Sulfonyloxypyridiniumsalze (JP-A-110 762/81), Formamidiniumsalze (EP-A 0 162 308), Verbindungen mit zwei oder mehr N-Acyloximino-Gruppen (US-A 4 052 373), Epoxyverbindungen (US-A 3 091 537), Verbindungen vom Isoxazoltyp (US-A 3 321 313 und US-A-3 543 292); Halogencarboxyladehyde, wie Mucochlorsäure; Dioxanderivate, wie Dihydroxydioxan und Di-chlordioxan; und anorganische Härter, wie Chromalaun und Zirkonsulfat.

Die Härtung kann in bekannter Weise dadurch bewirkt werden, daß das Härtungsmittel der Gießlösung für die zu härtende Schicht zugesetzt wird, oder dadurch, daß die zu härtende Schicht mit einer Schicht überschichtet wird, die ein diffusionsfähiges Härtungsmittel enthält.

Unter den aufgeführten Klassen gibt es langsam wirkende und schnell wirkende Härtungsmittel sowie sogenannte Soforthärter, die besonders vorteilhaft sind. Unter Soforthärtern werden verbindungen verstanden, die geeignete Bindemittel so vernetzen, daß unmittelbar nach Beguß, spätestens nach 24 Stunden, vorzugsweise spätestens nach 8 Stunden die Härtung so weit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci., Eng. 8 (1964), 275; Photogr. Sci. Eng. (1972), 449).

Bei diesen mit Gelatine sehr schnell reagierenden Härtungsmitteln handelt es sich z.B. um Carbamoylpyridiniumsalze, die mit freien Carboxylgruppen der Gelatine zu reagieren vermögen, so daß letztere mit freien Aminogruppen der Gelatine unter Ausbildung von Peptidbindungen und Vernetzung der Gelatine reagieren.

Geeignete Beispiele für Soforthärter sind z.B. Verbindungen der allgemeinen Formeln
(a) worin
   - R₁: Alkyl, Aryl oder Aralkyl bedeutet,
   - R₂: die gleiche Bedeutung wie R₁ hat oder Alkylen, Arylen, Aralkylen oder Alkaralkylen bedeutet, wobei die zweite Bindung mit einer Gruppe der Formel verknüpft ist, oder
   - R₁ und R₂: zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
   - R₃: für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brüchenglied oder eine direkte Bindung an eine Polymerkette steht, wobei
   - R₄,: R₆, R₇, R₉, R₁₄, R₁₅, R₁₇, R₁₈, und R₁₉ Wasserstoff oder C₁-C₄-Alkyl,
   - R₅: Wasserstoff, C₁-C₄-Alkyl oder NR₆R₇,
   - R₈: -COR₁₀
   - R₁₀: NR₁₁R₁₂
   - R₁₁: C₁-C₄-Alkyl oder Aryl, insbesondere Phenyl,
   - R₁₂: Wasserstoff, C₁-C₄-Alkyl oder Aryl, insbesondere Phenyl,
   - R₁₃: Wasserstoff, C₁-C₄-Alkyl oder Aryl, insbesondere Phenyl,
   - R₁₆: Wasserstoff, C₁-C₄-Alkyl, COR₁₈ oder CONHR₁₉,
   - m: eine Zahl 1 bis 3
   - n: eine Zahl 0 bis 3
   - p: eine Zahl 2 bis 3 und
   - Y: O oder NR₁₇ bedeuten oder
   - R₁₃ und R₁₄: gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
   - Z: die zur Vervollständigung eines 5- oder 6-gliedrigen aromatischen heterocyclischen Ringes, gegebenenfalls mit anelliertem Benzolring, erforderlichen C-Atome und
   - X^{⊖}: ein Anion bedeuten, das entfällt, wenn bereits eine anionische Gruppe mit dem übrigen Molekül verknüpft ist;
(b) worin
   R₁, R₂, R₃ und X^{⊖} die für Formel (a) angegebene Bedeutung besitzen.

Es gibt diffusionsfähige Härtungsmittel, die auf alle Schichten innerhalb eines Schichtverbandes in gleicher Weise härtend wirken. Es gibt aber auch schichtbegrenzt wirkende, nicht diffundierende, niedermolekulare und hochmolekulare Härter. Mit ihnen kann man einzelnen Schichten, z.B. die Schutzschicht besonders stark vernetzen. Dies ist wichtig, wenn mann die Silberhalogenid-Schicht wegen der Silberdeckkrafterhöhung wenig härtet und mit der Schutzschicht die mechanischen Eigenschaften verbessern muß (EP-A 0 114 699).

Farbfotografische Negativmaterialien werden üblicherweise durch Entwickeln, Bleichen, Fixieren und Wässern oder durch Entwickeln, Bleichen, Fixieren und Stabilisieren ohne nachfolgende Wässerung verarbeitet, wobei Bleichen und Fixieren zu einem Verarbeitungsschritt zusammengefaßt sein können. Als Farbentwicklerverbindung lassen sich sämtliche Entwicklerverbindungen verwenden, die die Fähigkeit besitzen, in Form ihres Oxidationsproduktes mit Farbkupplern zu Azomethin- bzw. Indophenolfarbstoffen zu reagieren. Geeignete Farbentwicklerverbindungen sind aromatische, mindestens eine primäre Aminogruppen enthaltende Verbindungen vom p-Phenylendiamintyp, beispielsweise N,N-Dialkyl-p-phenylendiamine wie N,N-Diethyl-p-phenylendiamin, 1-(N-Ethyl-N-methansulfonamidoethyl)-3-methyl-p-phenylendiamin, 1-(N-Ethyl-N-hydroxyethyl)-3-methyl-p-phenylendiamin und 1-(N-Ethyl-N-methoxyethyl)-3-methyl-p-phenylendiamin. Weitere brauchbare Farbentwickler sind beispielsweise in J. Amer. Chem. Soc. 73, 3106 (1951) und G. Haist, Modern Photographic Processing, 1979, John Wiley and Sons, New York, Seite 545 ff. beschrieben.

Nach der Farbentwicklung kann ein saures Stoppbad oder eine Wässerung folgen.

Üblicherweise wird das Material unmittelbar nach der Farbentwicklung gebleicht und fixiert. Als Bleichmittel können z.B. Fe(III)-Salze und Fe(III)-Komplexsalze wie Ferricyanide, Dichromate, wasserlösliche Kobalt-komplexe verwendet werden. Besonders bevorzugt sind Eisen-(III)-Komplexe von Aminopolycarbonsäuren, insbesondere z.B. von Ethylendiamintetraessigsäure, Propylendiamintetraessigsäure, Diethyltriaminpentaessigsäure, Nitrilotriessigsäure, Iminodiessigsäure, N-Hydroxyethyl-ethylendiamintriessigsäure, Alkyliminodicarbonsäuren und von entsprechenden Phosphonsäuren. Geeignet als Bleichmittel sind weiterhin Persulfate.

Auf das Bleichfixierbad oder Fixierbad folgt meist eine Wässerung, die als Gegenstromwässerung ausgeführt ist oder aus mehreren Tanks mit eigener Wasserzufuhr besteht.

Günstige Ergebnisse können bei Verwendung eines darauf folgenden Schlußbades, das keinen oder nur wenig Formaldehyd enthält, erhalten werden.

Die Wässerung kann aber durch ein Stabilisierbad vollständig ersetzt werden, das üblicherweise im Gegenstrom geführt wird. Dieses Stabilisierbad übernimmt bei Formaldehydzusatz auch die Funktion eines Schlußbades.

Da durch die erfindungsgemäßen Verbindungen die Körnigkeit im Bereich niedriger Farbdichten ansteigt, empfiehlt es sich, diese Verbindungen bei Materialien, die mehr als eine Schicht für einen Spektralbereich enthalten, den höchstempfindlichen Teilschichten zuzusetzen.

In der Regel erhöhen die erfindungsgemäßen Substanzen nicht nur die entwickelbare Dichte im Belichtungsbereich, sondern auch diejenige eines gegebenenfalls anwesendenden Schleiers. Zweckmäßigerweise wird daher der Zusatz der erfindungsgemäßen Substanzen mit einem Zusatz von geeigneten fotografischen Stabilisatoren kombiniert. Bewährt haben sich beispielsweise Verbindungen der allgemeinen Formel
worin
- Z: die zur Vervollständigung eines Oxazol- oder Oxazinringes erforderlichen Atome, und
- Y: ein ankondensiertes aromatisches Ringsystem mit mindestens einem aromatischen Ring, das mit einer sauren Gruppe substituiert sein kann, oder einen Substituenten mit einer sauren Gruppe bedeuten.

### Beispiel 1 (Einzelschichten)

Auf einen transparenten Schichtträger aus Cellulosetriacetat wurden folgende Schichten aufgetragen.

Die Mengenangaben beziehen sich jeweils auf 1 m². Für den Silberhalogenidauftrag werden die äquivalenten Mengen an AgNO₃ angegeben.

4,0 g AgNO₃ einer spektral grünsensibilisierten Ag(Cl, Br, J)-Emulsion mit 4,5 Mol-% I^{⊖}, 2,0 Mol-% Cl^{⊖}, mittlere Korngröße 0,65 µm, kristallografisch begrenzt durch 100-Flächen, stabilisiert mit 30 mg 4-Hydroxy-6-methyl-1,3,3a,7-tetraazainden und 80 mg des Stabilisators der Formel
die 2,8 g Gelatine enthielt, wurden mit 0,03 mMol der erfindungsgemäßen kornaktiven latenten Schleiermittel oder der Vergleichsverbindung gemäß Tabelle 1 versetzt.

0,8 g des Farbkupplers der Formel
in 0,8 g Trikresylphosphat wurden zugefügt.

Die Schichten wurden mit einer Gelatine-Schutzschicht (0,5 µm Trockenschichtdicke) überzogen und mit 0,3 g/m² des Härtungsmittels
gehärtet.

Nach bildmäßiger Belichtung mit weißem Licht mit einer Belichtungszeit von 1/100 sek hinter einem grauen Sensitometerkeil wurden die Proben nach einem Color-Negativ-Verfahren, das in "The Britisch Journal of Photography", 1974, Seiten 597 und 598 beschrieben ist, verarbeitet.

Die fotografischen Empfindlichkeiten sind in der nachfolgenden Tabelle dargestellt.

### Vergleichsverbindung:

### Beispiel 2

Wie nachfolgend beschrieben wurden durch Zusatz der Vergleichssubstanz und der erfindungsgemäßen Substanzen zu den hochempfindlichen Teilschichten 9, 11 und 13 die Schichtaufbauten A bis G sowie der Vergleichsaufbau H ohne die entsprechenden Zusätze hergestellt, indem die Schichten 1 bis 14 nacheinander auf einem transparenten Schichtträger gegossen wurden.

Schichtträger, Mengenangaben und Stabilisierung der Emulsionen wie bei Beispiel 1.

### 1. Schicht (Antihalo-Schicht)

- 0,2 g: schwarzes kolloidales Silber
- 1,2 g: Gelatine
- 0,1 g: UV-Absorber UV 1
- 0,2 g: UV-Absorber UV 2
- 0,02 g: Trikresylphosphat
- 0,03 g: Dibutylphthalat

### 2. Schicht (Mikrat-Zwischenschicht)

- 0,4 g: AgNO₃ einer Mikrat-Ag(BrJ)-Emulsion, mittlerer Korndurchmesser 0,05 µm, 2 Mol-% Iodid
- 1,2 g: Gelatine
- 0,08 g: farbiger Kuppler RM 1
- 0,15 g: Dibutylphthalat

### 3. Schicht (niedrig-rotempfindliche Schicht)

- 2,0 g: AgNO₃ einer spektral rotsensibilisierten Ag(Br,J)-Emulsion mit 3,5 Mol-% Iodid, mittlerer Korndurchmesser 0,42 µm
- 2,0 g: Gelatine
- 0,58 g: farbloser Kuppler C1
- 0,02 g: DIR-Kuppler DIR 1
- 0,02 g: DIR-Kuppler DIR 2
- 0,05 g: farbiger Kuppler RM 1
- 0,40 g: Trikresylphosphat
- 0,15 g: Dibutylphthalat

### 4. Schicht (Trennschicht)

- 0,8 g: Gelatine
- 0,05 g: 2,5-Di-t-pentadecylhydrochinon
- 0,05 g: Trikresylphosphat
- 0,05 g: Dibutylphthalat

### 5. Schicht (niedrig-grünempfindliche Schicht)

- 1,8 g: AgNO₃ einer spektral grünsensibilisierten Ag(Br,J)-Emulsion, 4,35 Mol-% Iodid, mittlerer Korndurchmesser 0,36 µm
- 1,6 g: Gelatine
- 0,45 g: farbloser Kuppler M 2
- 0,05 g: DIR-Kuppler DIR-2
- 0,12 g: farbiger Kuppler YM 1
- 0,52 g: Trikresylphosphat

### 6. Schicht (Gelbfilterschicht)

- 0,02 g: gelbes kolloidales Silber, passiviert durch
- 6 mg: 1-Phenyl-5-mercaptotetrazol/g AgNO₃
- 0,8 g: Gelatine
- 0,15 g: 2,5-Di-t-pentadecylhydrochinon

### 7. Schicht (niedrig-blauempfindliche Schicht)

- 0,65 g: einer spektral blausensibilisierten Ag(Br,J)-Emulsion, 4,5 Mol-% Iodid, mittlerer Korndurchmesser 0,43 µm
- 1,95 g: Gelatine
- 0,85 g: farbloser Kuppler Y1
- 0,15 g: DIR-Kuppler DIR 3
- 0,90 g: Trikresylphosphat

### 8. Schicht (Trennschicht)

wie 4. Schicht

### 9. Schicht (hoch-rotempfindliche Schicht)

- 2,2 g: AgNO₃ der spektral rotsensibilisierten Ag(Br,J)-Emulsion, 6,3 Mol-% Iodid, mittlerer Korndurchmesser 0,82 µm, versehen mit den erfindungegemäßen Zusätzen oder den Vergleichszusätzen gemäß Tabelle 2,
- 1,2 g: Gelatine
- 0,20 g: farbloser Kuppler C 2
- 0,01 g: DIR-Kuppler DIR-2
- 0,02 g: farbiger Kuppler RM 1
- 0,15 g: Trikresylphosphat
- 0,10 g: Dibutylphthalat

### 10. Schicht (Trennschicht)

wie 4. Schicht

### 11. Schicht (hoch-grünempfindliche Schicht)

- 2,0 g: AgNO₃ einer spektral grünsensibilisierten Ag(Br,J)-Emulsion, 7,5 Mol-% Iodid, mittlerer Korndurchmesser 0,82 µm, versehen mit den erfindungegemäßen Zusätzen oder den Vergleichszusätzen gemäß Tabelle 2,
- 1,2 g: Gelatine
- 0,16 g: farbloser Kuppler M1
- 0,01 g: DIR-Kuppler DIR 2
- 0,03 g: farbiger Kuppler YM 1
- 0,15 g: Trikresylphosphat

### 12. Schicht (Gelbfilterschicht)

wie 6. Schicht

### 13. Schicht (hoch-blauempfindliche Schicht)

- 0,85 g: AgNO₃ einer spektral blausensibilisierten Ag(Br,J)-Emulsion, 10,2 Mol-% Iodid, mittlerer Korndurchmesser 1,25 µm, versehen mit den erfindungsgemäßen Zusätzen oder den Vergleichszusätzen gemäß Tabelle 2,
- 1,2 g: Gelatine
- 0,15 g: farbloser Kuppler Y 2
- 0,01 g: DIR-Kuppler DIR-2
- 0,25 g: Trikresylphosphat

### 14. Schicht (Schutz- und Härtungsschicht)

- 0,5 g: AgNO₃ einer Mikrat-Ag(Br,J)-Emulsion, mittlerer Korndurchmesser, 0,07 µm, 0,5 Mol-% Iodid,
- 1,2 g: Gelatine
- 0,4 g: Härtungsmittel der Formel
- 1,0 g: Formaldehydfänger der Formel
- 0,08 g: Dibutylphthalat
- 0,24 g: UV-Absorbergemisch gemäß 1. Schicht
- 0,25 g: Polymethacrylat-Teilchen mit mittlerem Teilchendurchmesser von 1,45 µm

Im Beispiel 2 verwendete Substanzen:

## Patentansprüche

1. Farbfotografisches Silberhalogenidmaterial vom Ne gativtyp, bei dem wenigstens eine Silberhalogenidemulsionsschicht eine Verbindung der Formel
A-(Z)ₙ-S* (I)
am Silberhalogenidkorn adsorbiert enthält,
wobei
A eine kornaktive Haftgruppe der Formeln IIa bis IId: worin
Z₁ die restlichen Glieder zur Vervollständigung eines vorzugsweise 5- oder 6-gliedrigen Ringes, der wenigstens ein weiteres Heteroatom wie ein Stickstoff- oder Schwefelatom enthält und gegebenenfalls benzo- oder naphthokondensiert ist,
Z₂ die restlichen Glieder zur Vervollständigung eines vorzugsweise 5- oder 6-gliedrigen Ringes, der gegebenenfalls benzo- oder naphthokondensiert ist,
X -NH₂, -NHR, -NH-NH₂, -NH-NHR, -SR,
Y -S-, -NH-, -NR-,
B, D Wasserstoff, R oder gemeinsam die restlichen Glieder eines 5- oder 6-gliedrigen Ringes,
R einen aliphatischen, aromatischen oder heterocyclischen Rest,
Z ein zweiwertiges Zwischenglied,
S* eine latente Schleiermittelgruppe, die bei der Farbentwicklung zum aktiven Schleiermittel (S) wird, und
n 0 oder 1 bedeuten.

2. Farbfotografisches Silberhalogenidmaterial nach Anspruch 1, dadurch gekennzeichnet, daß
Z Alkylen, Arylen, -COCH₂-, -COCH₂-S-, -COCH₂-O-,
S* einen Rest der Formeln wobei
in Formel IIIc einer der Reste R₅, R₆,R₇ oder R₈ die Verknüpfungsstelle für den Rest A-(Z)ₙ-ist,
R₁ Wasserstoff, Halogen, Alkyl, Alkoxy,
R₂ eine Acylgruppe, beispielsweise -CHO, -COR₉, -COOR₉, -CONH₂, -CONHR₉, -SO₂R₉, -PO(R₉)₂, -PO(OR₉)₂,
R₃ Wasserstoff, Halogen, Alkyl, Alkoxy,
R₄ Wasserstoff, Halogen, Alkyl, Alkoxy, Acylamino, Nitro oder Sulfonyl,
R₅ Wasserstoff, -CONHR₉, -NHCOR₉, -SO₂NHR₉, -NHCOOR₉, -NHSO₂R₉, -NHCONHR₉,
R₆ Wasserstoff oder Alkyl,
R₇ Wasserstoff oder Acyl wie -COR₉, -COOR₉, -CONHR₉, SO₂NHR₃ oder
R₆ und R₇ zusammen die restlichen Glieder eines heterocyclischen Ringes oder zusammen mit dem Stickstoffatom eine Azomethingruppe
R₈ Wasserstoff, Alkoxy oder Acylamino,
R₈ und R₆ zusammen die restlichen Glieder eines heterocyclischen Ringes, der mit dem Naphtholring kondensiert ist,
R₉ eine gegebenenfalls substituierte aliphatische oder olefinische, cycloaliphatische oder cycloolefinische, aromatische oder heterocyclische Gruppe,
R₁₀ Wasserstoff, Alkyl, Aryl,
R₁₁ Alkyl, Aryl oder Hetaryl und
L eine zweiwertige Gruppe, die eine mit der Hydrazingruppe verknüpft -CO-Gruppe enthält,
bedeuten,

3. Farbfotografisches Silberhalogenidmaterial nach An spruch 1, dadurch gekennzeichnet, daß die Verbindung I der Formel (IV) entspricht worin
L₁ C₁-C₆-Alkylen,
L₂ ein Schwefelatom,
R₁₂ einen heterocyclischen, stickstoffhaltigen Rest,
p 0 oder 1 und
q 0 oder 1 bedeuten.

4. Farbfotografisches Silberhalogenidmaterial nach Anspruch 1, dadurch gekennzeichnet, daß es Schichten gleicher spektraler Sensibilisierung aber unterschiedlicher Empfindlichkeit enthält, wobei sich die Verbindung der Formel (I) in der höchstempfindlichen Schicht befindet.

5. Farbfotografisches Material nach Anspruch 1, das wenigstens eine rotempfindliche, wenigstens einen Blaugrünkuppler enthaltende Schicht, wenigstens eine grünempfindliche, wenigstens einen Purpurkuppler enthaltende Schicht und wenigstens eine blauempfindliche, einen Gelbkuppler enthaltende Schicht hat.

6. Farbfotografisches Material nach Anspruch 5, das wenigstens zwei rotempfindliche, wenigstens zwei grünempfindliche und wenigstens zwei blauempfindliche Schichten enthält, wobei alle höchstempfindlichen Schichten eine Verbindung der Formel (I) enthalten.

## Claims

1. A colour photographic silver halide material of the negative type, in which at least one silver halide emulsion layer contains a compound corresponding to the following formula
A-(Z)ₙ-F* (I)
adsorbed on the silver halide grain,
A being a grain-active attachment group corresponding to formulae IIa to IId:
Z₁ representing the remaining members for completing a preferably 5- or 6-membered ring which contains at least one other heteroatom, such as a nitrogen or sulfur atom, and is optionally benzo- or naphtho-condensed,
Z₂ representing the remaining members for completing a preferably 5- or 6-membered, optionally benzo- or naphtho-condensed ring,
X representing -NH₂, NHR, -NH-NH₂, -NH-NHR, -SR,
Y representing -S-, -NH-, -NR-,
B and D representing hydrogen, R or, together, the remaining members of a 5- or 6-membered ring,
R representing an aliphatic, aromatic or heterocyclic radical,
Z representing a difunctional intermediate member,
F* is a latent fogging agent group which becomes the active fogging agent (F) during colour development and
n = 0 or 1.

2. A colour photographic silver halide material as claimed in claim 1, characterized in that
Z represents alkylene, arylene, -COCH₂-, -COCH₂-S-, -COCH₂-O-,
F* is a residue corresponding to the following formulae in which (one of the substituents R₅, R₆, R₇ and R₈ in formula IIIc being the point of attachment for the residue A-(Z)ₙ-,)
R₁ is hydrogen, halogen, alkyl, alkoxy,
R₂ is an acyl group, for example -CHO, -COR₉, -COOR₉, -CONH₂, -CONHR₉, -SO₂R₉, -PO(R₉)₂, -PO(OR₉)₂,
R₃ is hydrogen, halogen, alkyl, alkoxy,
R₄ is hydrogen, halogen, alkyl, alkoxy, acylamino, nitro or sulfonyl,
R₅ is hydrogen, -CONHR₉, -NHCOR₉, -SO₂NHR₉, -NHCOOR₉, -NHSO₂R₉, -NHCONHR₉,
R₆ is hydrogen or alkyl,
R₇ is hydrogen or acyl, such as -COR₉, -COOR₉, -CONHR₉, SO₂NHR₃ or
R₆ and R₇ together represent the remaining members of a heterocyclic ring or, together with the nitrogen atom, represent an azomethine group
R₈ is hydrogen, alkoxy or acylamino,
R₈ and R₆ together represent the remaining members of a heterocyclic ring, which is condensed with the naphthol ring,
R₉ is an optionally substituted, aliphatic or olefinic, cycloaliphatic or cycloolefinic, aromatic or heterocyclic group,
R₁₀ is hydrogen, alkyl, aryl,
R₁₁ is alkyl, aryl or hetaryl and
L is a difunctional group which contains a -CO-group attached to the hydrazine group.

3. A colour photographic silver halide material as claimed in claim 1, characterized in that the compound I corresponds to formula (IV) in which
L₁ is a C₁₋₆ alkylene radical,
L₂ is a sulfur atom,
R₁₂ is a heterocyclic radical,
p = 0 or 1 and
q = 0 or 1.

4. A colour photographic silver halide material as claimed in claim 1, characterized in that it contains layers of the same spectral sensitization, but different sensitivity, the compound corresponding to formula (I) being in the layer of highest sensitivity.

5. A colour photographic material as claimed in claim 1 which contains at least one red-sensitive layer containing at least one cyan coupler, at least one green-sensitive layer containing at least one magenta coupler and at least one blue-sensitive layer containing a yellow coupler.

6. A colour photographic material as claimed in claim 5 which contains at least two red-sensitive, at least two green-sensitive and at least two blue-sensitive layers, all the layers of highest sensitivity containing a compound corresponding to formula (I).

## Revendications

1. Matériau à l'halogénure d' argent du type négatif pour photographie en couleurs, dans lequel au moins une couche d'émulsion à l'halogénure d'argent contient un composé de formule
A-(Z)ₙ-S* (I)
adsorbé sur un grain d'halogénure d'argent,
où
A représente un groupe adhésif actif au niveau du grain, répondant aux formules IIa à IId : dans lesquelles
Z₁ représente les chaînons restants pour compléter un noyau de préférence penta- ou hexagonal, qui contient au moins un autre hétéroatome tel qu'un atome d'azote ou un atome de soufre et qui est éventuellement benzo- ou naphtocondensé,
Z₂ représente les chaînons restants pour compléter un noyau de préférence penta- ou hexagonal, qui est éventuellement benzo- ou naphtocondensé,
X représente -NH₂, -NHR, -NH-NH₂, -NH-NHR, -SR,
Y représente -S-, -NH-, -NR-,
B,D représentent un atome d'hydrogène, R ou ensemble les chaînons restants d'un noyau penta- ou hexagonal,
R représente un radical aliphatique, aromatique ou hétérocyclique,
Z représente un chaînon intermédiaire bivalent,
S* représente un groupe latent formateur de voile qui est transformé en agent actif formateur de voile actif (S) lors du développement chromogène, et
n représente 0 ou 1.

2. Matériau à l'halogénure d'argent pour photographie en couleurs selon la revendication 1, caractérisé en ce que
Z représente un groupe alkylène, un groupe arylène, -COCH₂-, -COCH₂-S-, -COCH₂-O-,
S* représente un radical répondant aux formules dans lesquelles
dans la formule IIIc, un des radicaux R₅, R₆, R₇ ou R₈ représente l'endroit de liaison pour le radical A-(Z)ₙ-,
R₁ représente un atome d'hydrogène, un atome d'halogène, un groupe alkyle, un groupe alcoxy,
R₂ représente un groupe acyle, par exemple -CHO, -COR₉, -COOR₉, -CONH₂, -CONHR₉, -SO₂R₉, -PO(R₉)₂, -PO(OR₉)₂,
R₃ représente un atome d'hydrogène, un atome d'halogène, un groupe alkyle, un groupe alcoxy,
R₄ représente un atome d'hydrogène, un atome d'halogène, un groupe alkyle, un groupe alcoxy, un groupe acylamino, un groupe nitro ou un groupe sulfonyle,
R₅ représente un atome d'hydrogène, -CONHR₉, -NHCOR₉, -SO₂NHR₉, -NHCOOR₉, -NHSO₂R₉, -NHCONHR₉,
R₆ représente un atome d'hydrogène ou un groupe alkyle,
R₇ représente un atome d'hydrogène ou un groupe acyle tel que -COR₉, -COOR₉, -CONHR₉, -SO₂NHR₃, ou
R₆ et R₇ ensmble représentent les chaînons restants d'un noyau hétérocyclique ou encore, ensemble avec l'atome d'azote, un groupe azométhine
R₈ représente un atome d'hydrogène, un groupe alcoxy ou un groupe acylamino,
R₈ et R₆ représentent ensemble les chaînons restants d'un noyau hétérocyclique qui est condensé avec le noyau naphtol,
R₉ représente un groupe aliphatique ou oléfinique, un groupe cycloaliphatique ou cyclooléfinique, un groupe aromatique ou hétérocyclique, les groupes précités portant éventuellement un ou plusieurs substituants,
R₁₀ représente un atome d'hydrogène, un groupe alkyle, un groupe aryle,
R₁₁ représente un groupe alkyle, un groupe aryle ou un groupe hétaryle, et
L représente un groupe bivalent qui contient un groupe -CO lié au groupe hydrazine.

3. Matériau à l'halogénure d'argent pour photographie en couleurs selon la revendication 1, caractérisé en ce que le composé I correspond à la formule (IV) dans laquelle
L₁ représente un groupe alkylène en C₁-C₆,
L₂ représente un atome de soufre,
R₁₂ représente un radical hétérocyclique contenant un atome d'azote,
p représente 0 ou 1, et
q représente 0 ou 1.

4. Matériau à l'halogénure d'argent pour photographie en couleurs selon la revendication 1, caractérisé en ce qu'il contient des couches à sensibilisation spectrale identique, mais à sensibilité différente, dans lequel le composé de formule (I) se trouve dans la couche la plus sensible.

5. Matériau pour photographie en couleurs selon la revendication 1, qui possède au moins une couche sensible au rouge contenant au moins un copulant pour le bleu-vert, au moins une couche sensible au vert contenant au moins un copulant pour le magenta et au moins une couche sensible au bleu contenant un copulant pour le jaune.

6. Matériau pour photographie en couleurs selon la revendication 5, qui contient au moins deux couches sensibles au rouge, au moins deux couches sensibles au vert et au moins deux couches sensibles au bleu, dans lequel toutes les couches les plus sensibles contiennent un composé de formule (I).
